# EUROPÄISCHE PATENTSCHRIFT

(11) **EP 0 724 706 B1**
(45) Veröffentlichungstag und Bekanntmachung des Hinweises auf die Patenterteilung: **10.12.1997**
(21) Anmeldenummer: 94930967.8
(22) Anmeldetag: 21.10.1994
(51) Int. Cl.: F26B 3/30

(54) **VERFAHREN ZUM TROCKEN VON AUTOMOBILLACKEN**
PROCESS FOR DRYING AUTOMOBILE PAINTS
PROCEDE POUR LE SECHAGE DE PEINTURES D'AUTOMOBILES

(30) Priorität: 28.10.1993 DE 4336857
(43) Veröffentlichungstag der Anmeldung: 07.08.1996
(73) Patentinhaber: Bayerische Motoren Werke Aktiengesellschaft, 80788 München (DE)
(72) Erfinder: SZENKER, Ber, D-81543 München (DE); BENNING, Johann, D-85646 Anzing (DE)
(86) Internationale Anmeldenummer: EP9403467
(87) Internationale Veröffentlichungsnummer: WO9512102

(56) Entgegenhaltungen:
- EP-A- 0 203 377
- EP-A- 0 348 882
- EP-A- 0 456 829
- WO-A-85/03766
- DE-A- 2 316 086
- GB-A- 2 233 257
- US-A- 4 635 381

## Beschreibung

Die Erfindung bezieht sich auf ein Verfahren von lackierten Automobilkarossen oder deren Teile, die mit 1-Komponenten-Lack lackiert sind.

Bei der Herstellung von Automobilen ist man beim Lackieren bemüht, eine möglichst ebene Lackstruktur zu erzielen. Dies gilt sowohl für das Aufbringen das Hauptlackes (Decklackes) als auch für eventuell notwendige Nachlackierungsarbeiten.

Bisher ist man beim Trocknen von lackierten Automobilkarossen oder deren Teilen, die mit 1-Komponenten-Lack lackiert sind, so vorgegangen, daß man einen kombinierten Infrarot/Umluftofen oder einen reinen Infrarotofen verwendet hat, bei dem sich an einer Aufheizzeit eine Haltezeit für die erreichte Temperatur zum Trocknen anschloß.

Ohne besondere Zusatzmaßnahmen, wie Drehen der lackierten Karosserie um ihre Längsachse während des Trocknungsprozesses, Vorsehen hoher Lackschichtdicken sowie mehrfacher Decklackschichten ist jedoch eine vollkommen ebene Lackstruktur mit den bisherigen Verfahrensschritten nicht zu erzeugen.

Aufgabe der vorliegenden Erfindung ist es, hier Abhilfe zu schaffen und ein Verfahren zum Trocknen von lackierten Fahrzeugkarosserien oder deren Teilen hiervon vorzuschlagen, mit dem eine nahezu ebene Lackstruktur ohne Zusatzaufwand erzeugt wird.

Diese Aufgabe wird erfindungsgemäß durch die Merkmale des 1. Anspruchs gelöst. Es hat sich überraschenderweise herausgestellt, daß man bei einem Unterbrechen der Aufheizzeit - relativ unabhängig von dem eingesetzten Lack - und einem Halten der bei der Unterbrechung erzielten Temperatur eine optimale Oberflächenstruktur des Lackfilms erzielen kann. Offensichtlich wird durch das Unterbrechen der Aufheizzeit bzw. das Vorsehen einer längeren Verweilzeit in einem Bereich einer geringen Lackviskosität dem Lackfilm Zeit gegeben, zu verlaufen. Hierbei hat der Lack noch nicht chemisch reagiert. Wichtig für die Lacktrocknung in der Aufheizzeit ist, daß nur Infrarotstrahler eingesetzt werden und nicht eine reine Umlufttrocknung stattfindet. In der sich nach der Aufheizzeit anschließenden Haltezeit kann eine Trocknung durch Umluft alleine oder in Kombination mit Infrarotheizem stattfinden.

Aus der EP-A 0 348 882 ist ein Verfahren zum Herstellen eines Probestückes für die Qualitätsprüfung wasserlöslicher Lacke bekannt, in dem die feuchte Lackschicht zum Trocknen zuerst mit Infrarotstrahlung und mit erwärmter Frischluft für eine erste vorgewählte Zeit dauerbeheizt wird und daß die so vorgetrocknete Lackschicht zum weiteren Trocknen für eine zweite vorgewählte Zeitdauer allein mit beheizter Luft umspült wird.

Hieraus ist es allerdings nicht bekannt, während der Aufheizzeit eine Unterbrechung vorzusehen. Vielmehr geschieht die sog. Vortrocknung kontinuierlich durchgeführt. Darüber hinaus eignet sich dies Verfahren auch nur für die Qualitätsprüfung der verwendeten Lacke an Probestücken.

Aus der WO 85/03 766 ist ein Verfahren zum Trocknen von beschichteten Werkstücken durch Infrarotstrahlung bekannt wobei mehrere Zonen vorgesehen werden mit dem Ziel, auch Werkstücke auch unregelmäßiger Gestalt mit Hinterschnitten durch Infrarotstrahlung zu trocknen. Hierzu wird eine erste und dritte Zone vorgesehen, in der die Werkstücke durch Strahlung erhitzt werden. Zwischen dieser ersten und dritten Zone ist eine Ruhezone geschaltet ohne Wärmezufuhr mit dem Ziel, daß die Temperatur der Lackoberfläche sinkt. Die Summe der erfindungsgemäßen Schritte ist hieraus nicht herleitbar.

Durch das erfindungsgemäße Verfahren wird eine optimal glatte Oberfläche äußerst kostengünstig erzielt.

Weitere Vorteile beschreiben die Unteransprüche 2 bis 6.

Durch die höheren Trocknungsendtemperaturen konnte eine Verkürzung der Trocknungszeit erzielt werden, so daß Einsparungen in der Länge von Trockneranlagen und damit auch von Gebäudeflächen erzielt werden können. Auch kann auf die bisher obligatorische Abdunstzone verzichtet werden.

Im folgenden werden zwei typische Temperaturkurven näher erläutert:

In der ersten Abbildung ist die Temperatur über der Trocknungszeit aufgetragen sowie der Soll-Temperaturverlauf für mit einem Decklack lackierte Automobilkarossen. Die angegebenen Temperaturen beziehen sich auf Objekt-Temperaturen, d.h. die Temperatur der lackierten Oberfläche. Diese wird mit Thermoelementen oder mit Pyrometer gemessen.

Wie ersichtlich, beginnt die Aufheizphase bei Umgebungstemperatur und wird bis zum Erreichen einer Temperatur von ca. 65°C kontinuierlich betrieben.

Beim Erreichen dieser Temperatur wird der Aufheizvorgang unterbrochen. Dies bedeutet, daß die erreichte Temperatur für ca. 3 Minuten gehalten wird. Anschließend setzt sich die Aufheizphase fort. Aufgeheizt wird in der Aufheizphase mit 20°C pro Minute.

Bei Erreichen einer Temperatur von ca. 155°C beginnt die Haltezeit. Bei einer Zeit von insgesamt (Aufheizzeit + Haltezeit) von maximal 13 Minuten war der aufgetragene Lackfilm ausgehärtet. Im Extremfall wurde festgestellt, daß der Lackfilm bereits nach 7 Minuten ausgehärtet war. Hierbei erfüllt er auch alle notwendigen chemisch-technologischen Anforderungen. Trotz der verwirklichten extrem kurzen Aufheizzeiten traten keine Kocher auf.

Weiterhin sind in Figur 1 noch zwei Temperaturverläufe eingetragen, von denen der eine oberhalb und der andere unterhalb des Soll-Temperaturverlaufs verläuft. Hierbei handelt es sich um Grenztemperaturverläufe, die nicht über bzw. unterschritten werden dürfen, wenn das erfindungsgemäße Ergebnis erzielt werden soll.

In Figur 2 ist das gleiche Schaubild wie in Figur 1 dargestellt mit dem Unterschied, daß es sich hierbei um einen katalysierten Reparaturlack handelt, dessen Trocknungszeit beim Erreichen einer Objekt-Temperatur von ca. 120° beginnt. Im übrigen gilt das zu Figur 1 Gesagte auch hier.

Allgemein kann festgehalten werden, daß bei den untersuchten Probeblechen Schichtdickenunterschiede der aufgetragenen Lacke im Bereich von 20 bis 40 µm keinen wesentlichen Einfluß auf die Trocknungszeit und die Trocknungstemperatur haben.

## Patentansprüche

1. Verfahren zum Trocknen von lackierten Automobilkarossen oder deren Teile, die mit 1-Komponenten-Lack lackiert sind, mit Hilfe eines kombinierten Infrarot-/Umluftofens oder eines reinen Infrarotofens, wobei während der Aufheizzeit ausschließlich ein reiner Infrarotofen eingesetzt wird, in dem bei Erreichen einer Temperatur von mindestens 50°C und höchstens 80°C des zu trocknenden Lackes ein Unterbrechen der Aufheizphase für mindestens 2 Minuten stattfindet, anschließend die Aufheizungsphase fortgesetzt wird, wobei sich an der Aufheizzeit eine Haltezeit für die erreichte Temperatur zum Trocknen anschließt.

2. Verfahren nach Anspruch 1,
dadurch gekennzeichnet, daß die Unterbrechung höchstens 4 Minuten dauert.

3. Verfahren nach Anspruch 1 oder 2,
dadurch gekennzeichnet,
daß während der Unterbrechung der Aufheizphase die erreichte Temperatur gehalten wird.

4. Verfahren nach einem der Ansprüche 1 bis 3,
dadurch gekennzeichnet,
daß vor und nach der Unterbrechung mit mindestens 15°C pro Minute bis zum Erreichen der Trocknungstemperatur aufgeheizt wird.

5. Verfahren nach einem der vorangegangenen Ansprüche,
dadurch gekennzeichnet,
daß bei Verwendung eines katalysierten Reparaturlackes das Unterbrechen bei einer Temperatur des zu trocknenden Lackes von 60°C bis 70°C für 2 Minuten durchgeführt wird und daß die Haltezeit bei Erreichen einer Temperatur des zu trocknenden Lackes von 125° beginnt.

6. Verfahren nach einem der vorangegangenen Ansprüche,
dadurch gekennzeichnet,
daß bei Verwendung eines Decklackes die Unterbrechung bei einer Temperatur des zu trocknenden Lackes von 60°C bis 70°C beginnt, 3 Minuten dauert und daß die Haltezeit bei Erreichen einer Temperatur von 155° des zu trocknenden Lackes beginnt.

## Claims

1. A method for the drying of painted motor vehicle bodies or their parts which have been painted with one-component paint, using a combined infra-red/air-circulating oven or a pure infra-red oven, wherein during the heating-up period a pure infra-red oven is used exclusively, with an interruption of the heating-up phase for at least 2 minutes once the temperature of the paint to be dried has reached at least 50°C and maximally 80°C, with the heating-up phase then continued and followed by a maintenance phase at the attained temperature for drying.

2. A method according to claim 1,
characterised in that the interruption lasts a maximum of 4 minutes.

3. A method according to claim 1 or claim 2,
characterised in that the temperature attained is maintained during the interruption of the heating-up phase.

4. A method according to any one of claims I to 3,
characterised in that heating-up is at a rate of at least 15°C per minute before and after the interruption until the drying temperature is reached.

5. A method according to any one of the preceding claims
characterised in that when using a catalysed respray paint the interruption is carried out for 2 minutes when the paint to be dried has reached a temperature of between 60°C and 70°C and the maintenance period commences when the temperature of the paint to be dried has reached 125°C.

6. A method according to any one of the preceding claims
characterised in that when using a top coat of paint the interruption commences when the paint to be dried has reached a temperature of 60°C to 70°C and lasts for 3 minutes and that the maintenance period commences when the temperature of the paint to be dried has reached 155°C.

## Revendications

1. Procédé de séchage de carrosseries d'automobiles, laquées ou de pièces de carrosserie avec une laque à un composant, à l'aide d'une combinaison d'un dispositif de séchage par infrarouge/four à air circulant ou d'un simple four à rayonnement infrarouge,
selon lequel
pendant le temps de chauffage, on utilise exclusivement un four à rayonnement infrarouge
selon lequel
lorsqu'on atteint une température d'au moins 50°C et au plus de 80°C de la laque à sécher, on interrompt la phase de chauffage pendant au moins 2 minutes puis, on poursuit la phase de chauffage et à la suite de ce temps de chauffage, on poursuit par un temps de maintien à la température atteinte pour le séchage.

2. Procédé selon la revendication 1,
caractérisé en ce que
l'interruption dure au plus 4 minutes.

3. Procédé selon la revendication 1 ou 2,
caractérisé en ce que
pendant l'interruption de la phase de chauffage, on maintient la température obtenue.

4. Procédé selon l'une des revendications 1 à 3,
caractérisé en ce qu'
avant ou après l'interruption, on chauffe à au moins 15°C par minute jusqu'à ce que l'on ait atteint la température de séchage.

5. Procédé selon l'une des revendications précédentes,
caractérisé en ce que
dans le cas d'une laque de réparation, catalysée, on interrompt la température de la laque à sécher entre 60°C et 70°C pendant 2 minutes et le temps de maintien commence lorsque la laque asséchée atteint une température de 125°C.

6. Procédé selon l'une des revendications précédentes,
caractérisé en ce que
- lorsqu'on utilise une laque de couverture, l'interruption commence à une température de la laque à sécher comprise entre 60°C et 70°C, elle dure 3 minutes et
- le temps de maintien commence lorsque la laque à sécher atteint une température de 155°C.
